# EUROPÄISCHE PATENTSCHRIFT

(11) **EP 3 268 455 B1**
(45) Veröffentlichungstag und Bekanntmachung des Hinweises auf die Patenterteilung: **16.10.2019**
(21) Anmeldenummer: 16717236.0
(22) Anmeldetag: 09.03.2016
(51) Int. Cl.: C10M 119/24, C10M 159/12, C10M 163/00, C10M 169/02, C10M 169/04, C10M 169/06, C10M 115/08

(54) **VERFAHREN ZUR HERSTELLUNG VON POLYHARNSTOFF-VERDICKTEN SCHMIERFETTEN AUF BASIS VON LIGNIN-DERIVATEN, DERARTIGE SCHMIERFETTE UND DEREN VERWENDUNG**
PROCESS FOR THE PREPARATION OF POLYUREA-THICKENED LIGNIN DERIVATIVE-BASED LUBRICATING GREASES, SUCH LUBRICANT GREASES AND USE THEREOF
PROCÉDÉ DE FABRICATION DE GRAISSES LUBRIFIANTES ÉPAISSIES PAR POLYURÉE, À BASE DE DÉRIVÉS DE LIGNINE, GRAISSES LUBRIFIANTES DE CE TYPE ET LEUR UTILISATION

(30) Priorität: 09.03.2015 DE 102015103440
(43) Veröffentlichungstag der Anmeldung: 17.01.2018
(73) Patentinhaber: Fuchs Petrolub SE, 68169 Mannheim (DE)
(72) Erfinder: LITTERS, Thomas, 67310 Hettenleidelheim (DE); HAHN, Florian, Chicago, IL 60611 (US); GOERZ, Torsten, 67691 Hochspeyer (DE); ERKEL, Hans Jürgen, 66892 Bruchmühlbach-Miesau (DE)
(74) Vertreter: Schupfner, Georg
(86) Internationale Anmeldenummer: PCT/DE2016/000100
(87) Internationale Veröffentlichungsnummer: WO 2016/141911

(56) Entgegenhaltungen:
- WO-A1-2011/095155
- DE-A1- 10 016 845
- JP-A- 2014 189 763
- US-A1- 2011 190 177
- Cecilia F. Toledo ET AL: "Calcium Lignosulfate", , 19. April 2011 (2011-04-19), XP055277328, Gefunden im Internet: URL:http://www.fao.org/fileadmin/templates /agns/pdf/jecfa/cta/69/Calcium_Lignosulfon ate__40_65.pdf [gefunden am 2016-06-02]

## Beschreibung

### Einleitung

Die Erfindung betrifft ein Verfahren zur Herstellung von Schmierfetten auf Basis von Lignin-Derivaten verdickt durch einen Polyharnstoffverdicker, so hergestellte Schmierfette und die Verwendung solcher Schmierfette u.a. in Getrieben, Gleichlaufgelenkwellen und gedichteten Wälzlagern.

### Stand der Technik und Probleme des Standes der Technik

Die Verwendung von Lignin-Derivaten zur Herstellung von Schmierfetten ist bekannt.

Die US 3249537 beschreibt Natrium-Ligninsulfonat als Schmierfettverdicker in Gegenwart von Essigsäure, Natriumhydroxid und/oder Lithiumhydroxid, einer längerkettigen Fettsäure, einem Basisöl und einem aminischen Additiv. Das mit dieser Zusammensetzung erhaltende Schmierfett ist wasserlöslich bzw. für viele Anwendungsfälle nicht ausreichend wasserbeständig. Bei Schmierung von mit TPE-Faltenbälgen gekapselten Anwendungen, beispielsweise Gleichlaufgelenkwellen, zeigen derartige Schmierfette eine unzureichende Faltenbalgverträglichkeit. Das Kapselmaterial macht hierbei häufig die Bewegungen der sich gegeneinander bewegenden Teile mit oder nimmt zumindest Schwingungen auf. Hierfür ist eine Beweglichkeit und in den meisten Fällen auch Elastizität des Materials erforderlich, die nicht durch den Kontakt bzw. durch die Wechselwirkung mit dem Schmierfett negativ beeinträchtigt werden darf.

Calcium-Ligninsulfonate als Bestandteil von Schmierfetten sind auch aus der US 2011/0190177 A1 und der WO 2011/095155 A1 bekannt. Letztere betrifft ein Komplexfett und die Verwendung in Gleichlaufgelenkwellen gekapselt durch u.a. TPE-Faltenbälge. Erstere offenbart die Verwendung unterschiedlicher Verdickungsmittel für Calcium-Ligninsulfonate, u.a. auch von Polyharnstoffen.

Die WO 2014046202 A1 beschreibt ein Schmierfett enthaltend 1-20 Gew.% Lignophenol-Derivative, z. B. der Struktur: im Grundöl. Polyurethane- oder Polyharnstoff-Verdicker sind nicht genannt.

Die US 2013/0338049A1 offenbart eine Schmierfettzusammensetzung enthaltend Lignin-Derivate und unterschiedliche Dickungsmittel, darunter auch Polyharnstoff-Verdicker in einem Gemisch aus Basisölen und Additiven. Die Ligninderivate werden in ein bereits vorgefertigtes Polyharnstoff-Schmierfett zugegeben.

Es wurde nun gefunden, dass das Einrühren von Lignin-Derivaten in ein bereits hergestelltes Polyharnstoff-Schmierfett für bestimmte Anwendungen problematisch sein kann und dies aus folgendem Grund. Die zur Herstellung eines Polyharnstoffverdickers notwendige Umsetzung von Isocyanaten mit Aminen weist häufig den Nachteil von Nachvernetzungsreaktionen auf, wenn sich das Isocyanat nicht vollständig umsetzt und bezogen auf die Amine überschüssiges Isocyanat zugeben wird bzw. zugegen ist. Nicht umgesetztes Amin als auch Isocyanat kann zudem zu allergischen Reaktionen, z.B. Hautreizungen und Unverträglichkeit mit Werkstoffen, z.B. Kunststoffe oder Elastomere, die auf aminische oder isocyanatbedingte Nachvernetzung reagieren, führen. Zudem weisen Lignin-Derivate beträchtliche Mengen an Wasser auf, wie beispielsweise Ligninsulfonate 4 bis 8 Gew.%. Dadurch kann es bei höheren Anwendungstemperaturen zu einer unzureichenden thermischen Stabilität der ligninderivathaltigen Schmierfette durch Verdampfen von Wasser und anderer leichtflüchtiger oder leichtzersetzender Komponenten kommen. In abgedichteten oder gekapselten Schmierfettstellen führt dies zu einem Überdruckaufbau, der zu einer Beschädigung der Abdichtung oder Kapselung bzw. zu einem Fettaustritt oder zu einem Wasser- und Schmutzeintrag führen kann.

Weiterhin wurde beobachtet, dass das nachträgliche Einrühren von Lignin-Derivaten in ein bereits vorgefertigtes Polyharnstoff-Schmierfett eine verminderte Verdickungsleistung des Polyharnstoff-Verdickers zur Folge hat beziehungsweise ein um ca. 10% bis 25% höherer Verdickeranteil zur Einstellung einer vorgegebenen Schmierfett-Konsistenz notwendig ist als bei vergleichbaren Schmierfetten mit vergleichbarer Konsistenz, bei denen das Lignin-Derivat nach der erfindungsgemäßen Methode eingebracht wurde. Durch den höheren Verdickeranteil erhöht sich die Scherviskosität eines Schmierfettes insbesondere bei tiefen Temperaturen, was eine schlechtere Förderbarkeit in Befettungs- und Zentralschmieranlagen zur Folge hat.

Polyharnstofffette für Gleichlaufgelenkwellen sind in zahlreichen Patenten beschrieben, unter anderem in EP0435745 A1, EP0508115 A1, EP0558099 A1 und EP0661378 A1.

In heutigen Polyharnstoff- und Polyurethanfetten eingesetzte tribochemisch wirkende EP/AW-Additive nehmen einen nicht unerheblichen Anteil an den Formulierungskosten ein und sind somit oft der preistreibende Faktor für Schmierfette. Viele dieser Additive werden in aufwendigen mehrstufigen Syntheseverfahren hergestellt und ihre Verwendung ist durch ihre in vielen Fällen auftretende toxikologische Nebenwirkung sowohl in der Art der Anwendung, als auch in ihrer Einsatzkonzentration in der Endformulierung begrenzt. In einigen Anwendungen, z.B. in Gleichlaufgelenkwellen oder in langsam laufenden und hochbelasteten Wälzlagern, lassen sich auch durch flüssige Additive Mangelschmierungszustände bzw. eine Berührung der Reibpartner durch flüssige Schmierstoffe nicht vermeiden. In diesen Fällen wurden in der bisherigen Praxis Festschmierstoffe auf Basis von anorganischen Verbindungen (z.B. Bornitrid, Carbonate, Phosphate oder Hydrogenphosphate), Kunststoffpulver (z.B. PTFE) oder Metallsulfide (z.B MoS₂) eingesetzt. Auch diese Komponenten sind oft teuer und beeinflussen die Gesamtkosten einer Schmierstoffformulierung entscheidend.

Weiterhin sollen die Schmierfette thermisch inert sein und die Lignin-Derivate in diesen als Feststoff homogen und mit kleinen Teilchengrößen verteilt sein.

### Aufgabe der Erfindung

Aufgabe der vorliegenden Erfindung ist es u.a., die oben beschriebenen Nachteile des Standes der Technik zu überwinden, z.B.
- die Nachverfestigung z.B. in Gegenwart von Luftfeuchtigkeit, zu minimieren,
- die thermische Stabilität, d.h. z.B. den Überdruckaufbau in abgedichteten Schmierfettanwendungen zu minimieren,
- die Dichtungs- und Faltenbalgverträglichkeit zu erhöhen,
- die Homogenität des Fettes und der Lignin-Derivat-Partikelverteilung zu verbessern,
- die verdickende Wirkung des Polyharnstoffverdickers zu erhöhen,
- die Ölabscheidung zu verringern,
- die Förderbarkeit in Befettungsanlagen und die Tieftemperatureignung zu optimieren,
- die Nachhärtung von Polyharnstoff-Fetten bei Lagerung und thermischer Beanspruchung zu minimieren,
- die Werkstoffverträglichkeit (Kunststoffe und Elastomere) von Polyharnstofffetten zu optimieren und
- eine Verbesserung der Schmierwirkung von Lignin-Derivaten in Polyharnstoff-fetten zu bewirken.

### Zusammenfassung der Erfindung

Diese und weitere Aufgaben werden gelöst durch den Gegenstand der unabhängigen Ansprüche. Bevorzugte Ausführungsformen sind Gegenstand der Unteransprüche oder nachfolgend beschrieben.

Gegenstand der Erfindung ist es, dass das Lignin-Derivat im Grundöl Temperaturen von größer 110°C, vorzugsweise größer 120°C, besonders bevorzugt größer 170°C oder sogar größer 180°C, ausgesetzt wird, insbesondere für größer 30 min Dies kann erfolgen indem
(B.1) das Lignin-Derivat vor Bildung des Polyharnstoffverdickers zugegeben wird, d.h. vor Zusammenbringen der Amin-Komponente und der Isocyanat-Komponente, so dass Amin-Komponente und Isocyanat-Komponente bzw. der sich bildende Polyharnstoffverdicker gemeinsam auf eine Temperatur von größer 120°C für zumindest 30 min erhitzt werden; oder
(B.2) das Lignin-Derivat nach Zusammenbringen von Amin-Komponente und Isocyanat-Komponente zugegeben wird, d.h. zu einem Zeitpunkt, wo sich der Polyharnstoffverdicker zumindest teilweise und ggf. schon im Wesentlichen vollständig gebildet hat, die Temperaturbehandlung des Polyharnstoffverdickers aber noch nicht abgeschlossen ist, d.h. eine Temperatur von größer 120°C für zumindest 30 min noch nicht erreicht wurde, so dass der zumindest teilweise und ggf. schon im Wesentlichen vollständig gebildete Polyharnstoffverdicker und Lignin-Derivat gemeinsam wie oben beschrieben erhitzt werden.

Bevorzugt ist die Variante B2. Der besondere Vorteil der Varianten B.1 und B.2 liegt darin, dass wenn mit einem anfänglichen Isocyanatüberschuss gearbeitet wird, aufgrund der Mehrstufigkeit zunächst eine vollständige Aminumsetzung erzielt werden kann und danach bei erhöhter Temperatur und in Gegenwart des Lignin-Derivats zeitverzögert auch die Abreaktion überschüssiger Isocyanat-Gruppen möglich wird.

Es ist nun gefunden worden, dass im Unterschied zu herkömmlichen lignin-derivathaltigen Fetten auf Basis von Seifen- oder Polyharnstoffverdickern die erfindungsgemäßen Schmierfette unerwartet gute Eigenschaften bei Verwendung als Schmierfett in Gleit- und Wälzlagern, Getrieben, Gleichlaufgelenken aufweisen und sich mittels Befettungsanlagen und Zentralschmieranlagen gut applizieren lassen. Die erfindungsgemäßen Schmierfette unterscheiden sich deutlich von herkömmlichen Fetten.

Die erfindungsgemäßen Schmierfette zeichnen sich durch eine besondere thermische Beständigkeit aus, beschrieben durch einen Verdampfungsverlust nach DIN 58397-1 von <8% nach 48h bei 150°C. Die erfindungsgemäßen Schmierfette zeichnen sich weiterhin durch einen Wasseranteil kleiner <100 ppm bezogen auf die Menge an zugegebenen Lignin-Derivat aus, bestimmt nach DIN 51777-1.

Bedingt durch eine verbesserte Entwässerung der Fette auf eine sehr kleine Restfeuchte wird bei tribologischer Beanspruchung bei hohen Lasten und Drücken, welche hohe Reibungswärme und damit einen Reibungsenergieeintrag bewirken können, eine kavitative Schädigung von geschmierten Werkstoffoberflächen in Gleit- oder Wälzpaarungen minimiert. Dies begünstig niedrigen Verschleiß und hohe Lebensdauer von Bauteilen, die mit erfindungsgemäßen Schmierfetten geschmiert wurden.

Die erfindungsgemäßen Schmierfette zeigen weiterhin eine besonders feine und homogene Partikelverteilung, auch wenn diese nicht oder mit in industriellen Herstellungsprozessen üblichen Homogenisierungsverfahren wie Zahnkolloidmühlen und Hochdruckhomogenisatoren behandelt wurden. Erfolgt kein Schritt der Erhitzung des Lignin-Derivats auf über 120°C stellen sich im Durchschnitt größere Partikel ein. Die Größe der Partikel kann z.B. mit einem Grindometer nach *Hegman ISO 1524* bestimmt werden.

Die erfindungsgemäßen Schmierfette zeichnen sich durch ein verbessertes Tieftemperaturverhalten aus, beschrieben durch einen Fließdruck nach DIN 51805 bei - 40°C, der um bis zu 25% niedriger ist als bei vergleichbaren Schmierfetten, bei denen das Ligninsulfonat nicht in Gegenwart des Polyharnstoffverdickers oder überschüssiges Isocyanat miterhitzt wurde.

Die erfindungsgemäßen Schmierfette zeichnen sich durch eine verbesserte Förderbarkeit und Filtriergängigkeit aus. Beides sind wichtige Kriterien für Applikationen von Schmierfetten in Befettungsanlagen bzw. Zentralschmieranlagen. Die Förderbarkeit kann durch die Scherviskosität (Fließwiederstand) gemäß DIN 51810-1 beschrieben werden. Es wurde beobachtet, dass diese bei gleicher Prüftemperatur ca. 10% niedriger ist, als bei vergleichbaren Schmierfetten mit vergleichbarer Konsistenz, bei denen das Ligninsulfonat in Gegenwart des Polyharnstoffverdickers oder überschüssiges Isocyanat nicht auf Temperaturen von größer 110°C miterhitzt wurde.

Es wurde beobachtet, dass bei Verwendung der gleichen Lignin-Derivate durch den Erhitzungsschritt auf über 110°C, insbesondere größer 120°C, die maximale Partikelgröße in der Regel um mehr als 30% kleiner ist, bei Prüfung mittels Grindometer nach *Hegman ISO 1524.*

### Detaillierte Beschreibung der Erfindung

Gegenstand der Erfindung ist ein Verfahren, bei dem nach der Ausführungsform (B), bzw. (B.1) und (B.2), Lignin-Derivat und Polyharnstoffverdicker bzw. dessen Edukte, Amin und Isocyanat, gemeinsam in dem Grundöl Temperaturen von größer 120°C für 30 min und länger, bevorzugt größer 170°C oder sogar größer 180°C, ausgesetzt werden, insbesondere.

Nach der Ausgestaltung (B.1) der Ausgestaltung (B) wird der Polyharnstoffverdicker in Gegenwart des Lignin-Derivats hergestellt, indem ein Gemisch aus Isocyanaten und Aminen (plus ggf. Alkoholen) in Gegenwart des Lignin-Derivats miteinander umgesetzt werden und anschließend durch Erhitzen Temperaturen von größer 120°C für 30 min und länger, besonders bevorzugt größer 170°C oder sogar größer 180°C, ausgesetzt werden, insbesondere für 30 min und länger.

Nach einer weiteren Ausgestaltung B.2 der Ausgestaltung (B) der Erfindung wird das Lignin-Derivat zugegeben, nachdem zunächst der Polyharnstoffverdicker aus der Isocyanat- und der Amin-Komponte (enthaltend ggf. auch Alkohole) ganz oder teilweise hergestellt wird. Hierdurch wird zunächst eine möglichst vollständige Umsetzung der Amine (und ggf. Alkohole) zur Bildung des Polyharnstoffverdickers gewährleistet und dann auf eine Temperatur von größer 120°C für 30 min und länger, besonders bevorzugt größer 170°C oder sogar größer 180°C, erhitzt, insbesondere für 30 min und länger.

Hierbei wird nach der Ausführungsform der Ausgestaltungen (B.1) und (B.2) die Isocyanat-Komponente mit einem stöchiometrischen Überschuss an Isocyanat-Gruppen gegenüber den (bei kleiner 110°C, insbesondere kleiner 120°C) reaktiven Amin-Gruppen (einschließlich etwaiger (bei kleiner 110°C, insbesondere kleiner 120°C) reaktiver OH-Gruppen der Amin-Komponente) eingesetzt, vorzugsweise unter Verwendung eines Isocyanatüberschusses von bis zu 10 mol%, vorzugsweise von 0,1 bis 10 mol% oder 5 bis 10 mol%. Insbesondere ist der Isocyanatüberschuss größer 0,1%, vorzugsweise größer 0,5 %.

Dadurch soll durch anschließendes Erhitzen eine Umsetzung mit dem Lignin-Derivat bewirkt bzw. gefördert werden, insbesondre eine Umsetzung mit den OH-Gruppen oder anderen mit Isocyanat reaktiven funktionellen Gruppen des Lignin-Derivats. Durch das Erhitzen werden die Isocyanate vollständig mit den Aminen, Alkoholen, reaktiven Bestandteilen der Lignin-Derivate und ggf. mit etwaigem überschüssigen Wasser umgesetzt. Hierdurch wird ein Nachvernetzen der Schmierfette nach der Herstellung im Gebrauch verhindert / vermindert. Durch den Erhitzungsvorgang des Lignin-Derivats in Gegenwart des Polyharnstoffverdickers wurde überraschenderweise gefunden, dass Lignin-Derivat anschließend in einer homogeneren Verteilung vorliegt.

Nach der Ausgestaltungen (B.1) ist das Isocyanat bezogen auf die Stoffmenge der eingesetzten Amine oder Alkohole zur Bildung des Polyharnstofffettes hierfür im molaren Überschuss zugegeben, damit zunächst die vollständige Umsetzung der Amine und Alkohole gewährleistet wird und anschließend restliches Isocyanat mit reaktiven Gruppen des Lignin-Derivats reagiert. Damit sollen ein zusätzlicher Verdickungseffekt und eine gute Alterungsstabilität der Schmierfette erzielt werden.

Überdies wurde beobachtet, dass sich durch Umsetzung der Lignin-Derivate mit überschüssigen Isocyanat-Gruppen neben einem besseren Verdickungseffekt auch eine bessere Löslichkeit des Lignin-Derivates im Grundöl einstellt. Dadurch verbessert sich die Additiv-Wirkung des Lignin-Derivates.

Zum Nachweis, dass Diisocyanate geeignet sind mit Lignin-Derivaten zu reagieren, wurde in Abwesenheit von anderen reaktiven Verbindungen, wie Aminen oder Alkoholen, MDI zusammen mit Ligninsulfonat erhitzt und eine Verdickung festgestellt. Dies belegt, dass die Diisocyanate in der Lage sind, Lignin-Derivate zu vernetzen. Damit wirkt das Reaktionsprodukt aus Isocyanat und Lignin-Derivat neben dem Polyharnstoffverdicker als zusätzlicher Verdicker für das Schmierfett.

Zum Nachweis, dass Lignin-Derivate bei Temperaturen unter 110°C nicht ausreichend entwässert werden, wurde unter Vakuum und über einem Trocknungsmittel bei 60°C für 3 Tage ein Trocknungsversuch im Exsikkator durchgeführt.

Dabei wurden für zwei unterschiedliche Lignin-Derivate (Calcium-Ligninsulfonat Norlig 11 D von Borregard Lignotech und Desilube AEP von Desilube Technology) festgestellt, dass diese nicht ausreichend entwässert werden konnten, weil diese anschließend noch immer Wassergehalte von 60000 ppm bzw. 18000 ppm aufwiesen, was bei einer Einsatzkonzentration von 10% Lignin-Derivat in einem Schmierfett einen Wassergehalt von 6000 ppm und 1800 ppm ergeben hätte.

Die Umsetzung zum Basisfett erfolgt in einem beheizten Reaktor, der auch als Autoklav ausgeführt sein kann, im Grundöl. Nachfolgend wird in einem zweiten Schritt durch Abkühlen die Bildung der Verdickerstruktur vervollständigt und ggf. weitere Bestandteile wie Additive und/oder zusätzliches Grundöl zur Einstellung der gewünschten Konsistenz oder Eigenschaftsprofils zugegeben. Der zweite Schritt kann in dem Reaktor des ersten Schritts ausgeführt werden, vorzugsweise wird aber das Basisfett aus dem Reaktor in einen oder mehrere separate Rührkessel zum Abkühlen und Einmischen der ggf. weiteren Bestandteile überführt.

Im Bedarfsfall wird das so gewonnene Schmierfett homogenisiert, und/oder filtriert und/oder entlüftet.

Es wird auch vermutet, dass sich die Lignin-Derivate durch den Erhitzungsvorgang auch mit den im Lignin-Derivat befindlichen funktionellen Gruppen selbst quervernetzen und dabei leichtflüchtige Komponenten wie z.B. hydroxylhaltige-Gruppen oder CO₂ etc. austreten. Dies würde die experimentell beobachtete Differenz zwischen Verdampfungsverlust-und Wasserentzug erklären, weil die Verminderung des Verdampfungsverlustes größer ist als der Betrag der Entwässerung dies erwarten ließe, auch dann, wenn kein Überschuss an Isocyanat gegeben ist.

Lignin ist ein komplexes Polymer basierend auf Phenylpropaneinheiten, die untereinander mit einer Bandbreite unterschiedlicher chemischer Bindungen vernetzt sind. Lignin tritt auf in pflanzlichen Zellen zusammen mit Cellulose und Hemicellulose. Lignin selbst ist ein vernetztes Makromolekül. Als Monomerbausteine des Lignins können im Wesentlichen drei Arten von Monolignol-Monomeren identifiziert werden, welche sich im Methoxyilierungsgrad voneinander unterscheiden. Dies sind p-Cumarylalkohol, Coniferylalkohol und Sinapylalkohol. Diese Lignole sind in Form von Hydroxyphenyl (H)-, Guaiacyl (G)- und Synringal (S)-Einheiten in die Ligninstruktur eingebaut. Nacktsamige Pflanzen (Gymnospermen) wie z.B. Kiefern enthalten überwiegend G-Einheiten und geringe Anteile an H-Einheiten.

Alle Lignine enthalten kleine Anteile an unvollständigen oder modifizierten Monolignolen. Die primäre Funktion von Ligninen in Pflanzen ist, diesen mechanische Stabilität zu verleihen durch Quervernetzung der pflanzlichen Polysaccharide.

Lignin-Derivate im Sinne der vorliegenden Erfindung sind Abbauprodukte oder Umsetzungsprodukte von Lignin, die das Lignin isoliert zugänglich machen bzw. spalten und insofern typische Produkte, wie sie bei der Papierherstellung entstehen.

Bei den erfindungsgemäß einzusetzenden Lignin-Derivaten kann man weiterhin zwischen Lignin erhältlich aus Weichholz oder solchen aus Hartholz unterscheiden. Im Sinne der vorliegenden Erfindung sind Lignin-Derivate erhältlich aus Weichholz bevorzugt. Diese weisen höhere Molekulargewichte auf und führen bei Gelenkwellen tendenziell zu Schmierfetten mit besserer Lebensdauer.

Zur Extraktion oder dem Aufschluss von Ligninen aus lignozelluloser Biomasse unterscheidet man schwefelhaltige und schwefelfreie Prozesse. Bei den schwefelhaltigen Prozessen unterteilt man in das Sulfit-Verfahren und das Sulfat-Verfahren (KraftVerfahren), bei denen man die Lignin-Derivate aus Hart- oder Weichhölzern gewinnt.

Beim Sulfit-Verfahren fällt Ligninsulfonat als Nebenprodukt bei der Papierherstellung an. Dabei wird zu Hackschnitzeln zerkleinertes Holz unter Druck (5 bis 7 bar) für ca. 7 bis 15 Stunden in Gegenwart von Calciumhydrogensulfitlauge erhitzt und anschließend über einen Wasch- und Fällungsprozess die Ligninsulfonsäure in Form von Calciumligninsulfonat aus der Lignocellulose entfernt. Anstelle von Calciumhydrogensulfit lassen sich auch Magnesium-, Natrium- oder Ammoniumsulfit- Laugen verwenden, was zu den entsprechenden Magnesium-, Natrium- und Ammoniumsalzen der Ligninsulfonsäure führt. Durch Eindampfen der Waschlauge erhält man die im Handel angebotenen im Sinne der vorliegenden Erfindung einsetzbaren pulverförmigen Ligninsulfonate.

Unter den Ligninsulfonaten nach dem Sulfit-Verfahren kommen vorzugsweise Calcium- und/oder Natrium-Ligninsulfonat oder deren Mischungen zum Einsatz. Als Ligninsulfonat besonders geeignet sind Ligninsulfonate mit Molekulargewicht (Mw, Gewichtsmittel) von bevorzugt größer 10000, insbesondere größer 12000 oder sogar größer 15000 g/mol, bevorzugt eingesetzt, z.B. von größer 10000 bis 65000 /mol oder 15000 - 65000 g/mol, welche insbesondere 2 bis 12 Gew.%, insbesondere 4 bis 10 Gew.%, Schwefel (berechnet als elementarer Schwefel) und/oder 5 bis 15 Gew.%, insbesondere 8 bis 15 Gew.% Calcium (berechnet Ca) enthalten.

Neben Calcium-Ligninsulfonaten können auch andere Alkali- oder Erdalkali-Ligninsulfonate oder deren Mischungen zusätzlich eingesetzt sein.

Geeignete Calcium-Ligninsulfonate sind z.B. die kommerziell erhältlichen Produkte Norlig 11 D und Borrement Ca 120 von Borregard Ligno Tech oder Starlig CP von von Ligno Star. Geeignete Natriumligninsulfonate sind Borrement NA 220 von der Firma Borregard Ligno Tech oder Starlig N95P von Ligno Star.

Beim Sulfat- oder Kraftverfahren erhitzt man Hackschnitzel oder zerkleinerte Pflanzenstängel in Druckkesseln drei bis sechs Stunden lang bei erhöhtem Druck (7 bis 10 bar) mit im Wesentlichen Natronlauge, Natriumsulfid und Natriumsulfat. Hierbei wird durch einen nukleophilen Angriff des Sulfid-Anions das Lignin gespalten und geht in sog. Schwarzlauge (lösliches Alkali-Lignin) über, die dann mit Hilfe von Zellenfiltern von dem zurückbleibenden Zellstoff abgetrennt wird. Als Kraft-Lignine sind z.B. geeignet Indulin AT von der Firma MWV Specialty Chemicals oder Diwatex 30 FK, Diwatex 40 oder Lignosol SD-60 von Borregard Ligno Tech (USA). Das KraftVerfahren wird derzeit bei ca. 90% der Welt-Zellstoffproduktion eingesetzt. Kraft-Lignine werden häufig durch Sulfonierung und Aminierung anschließend weiter derivatisiert.

Eine Untervariante des Kraft-Verfahrens ist der Ligno Boost Prozess. Hierbei wird das Sulfatlignin aus einer aufkonzentrierten Schwarzlauge durch pH-Absenkung beziehungsweise durch stufenweise Einleitung von Kohlendioxid und Zugabe von Schwefelsäure ausgefällt (P. Tomani & P- Axegard, ILI 8th Formu Rome 2007).

Bei den schwefelfreien Verfahren unterscheidet man z.B. das Organosolv-Verfahren (Solvent Pulping) und das Soda-Verfahren (Soda Pulping).

Beim Organosolv-Verfahren gewinnt man Lignine und Lignin-Derivate aus Hart- und Weichhölzern. Die kommerziell am häufigsten eingesetzten Organosolv-Verfahren basieren auf einem Aufschluss der Lignine mit einem Alkohol-Wasser-Gemisch (Ethanol-Wasser) oder mit Essigsäure im Gemisch mit anderen Mineralsäuren. Auch Verfahren mit Phenol-Aufschluss und Monoethanolamin-Aufschluss sind bekannt.

Organosolv-Lignine sind häufig hochrein und unlöslich in Wasser, gut löslich in organischen Lösungsmitteln und können somit noch besser als Ligninsulfonate oder Kraft-Lignine in Schmierstoffformulierungen eingesetzt werden.

Geeignete Organosolv-Lignine (CAS-Nummer 8068-03-9) sind z.B. bei Sigma Aldrich erhältlich.

Mit dem Soda-Verfahren gewinnt man die sogenannten Soda-Lignine, insbesondere aus einjährigen Pflanzen, wie z.B. aus landwirtschaftlichen Reststoffen wie Bagasse oder Stroh durch Aufschluss mit Natronlauge. Sie sind löslich in alkalisch-wässrigen Medien.

Ein als Schmierstoffbestandteil geeignetes Lignin-Derivat ist weiterhin Desilube AEP (ph-Wert 3,4 mit auf Schwefel basierenden Säuregruppen) von der Firma Desilube Technology, Inc.

Im Gegensatz zu Ligninsulfonaten und Kraft-Ligninen weisen sowohl Soda- als auch Organosolv-Lignine keine Sulfonat-Gruppen sowie einen niedrigeren Aschegehalt auf. Sie sind somit noch besser geeignet für eine chemische Umsetzung mit Schmierfett-Verdickerbestandteilen wie beispielsweise Isocyanat. Ein besonderer Aspekt bei den Organosolv-Ligninen ist, dass diese bei gleichzeitig niedrigem Aschegehalt und Abwesenheit von Sulfonatgruppen viele phenolische OH-Gruppen aufweisen und somit leichter umsetzbar sind mit Isocyanaten als die anderen Lignin-Derivate.

Im besonderen Falle von Lignin-Derivaten mit saurem pH-Wert, bedingt durch nicht vollständig neutralisierte Carbon- oder Sulfonsäuregruppen, wird angenommen, dass auch bei der Synthese des Polyharnstoffverdickers im Überschuss zugegebene Amine und ggf. Alkohole zu Amidierungs- und Veresterungsreaktionen führen können. Die daraus entstehenden Amid-, Sulfonamid-, Ester- oder Sulfonsäureester-Gruppen können ebenfalls für einen zusätzlichen Verdickungseffekt, eine verbesserte Alterungsstabilität und eine verbesserte Verträglichkeit mit hydrolyseempfindlichen Elastomeren wie beispielsweise Faltenbalgmaterialien auf Basis thermoplastischer Polyetherester führen. Zudem kann auch die Zugabe von zusätzlichen Alkali- oder Erdalkalihydroxiden wie zum Beispiel Calcium-Hydroxid dazu dienen, die Säuregruppen der Lignin-Derivate zu neutralisieren und somit für einen zusätzlichen Verdickungseffekt und eine verbesserte Alterungsstabilität sowie Elastomerverträglichkeit sorgen.

Ist das Lignin-Derivat sauer, können zusätzlich Ca(OH)₂, NaOH oder Amine dem Schmierfett zugesetzt werden.

Lignin-Derivate sind wirksame Bestandteile in Schmierfetten und werden heute zur Verbesserung der Verschleißschutzeigenschaften und Fresslasteigenschaften eingesetzt. Dabei können die Lignin-Derivate multifunktionale Komponenten darstellen. Aufgrund ihrer hohen Anzahl an polaren Gruppen und aromatischen Strukturen, ihres polymeren Aufbaus und der geringen Löslichkeit in allen Arten von Schmierölen eignen sich pulverförmige Lignine und/oder Ligninsulfonate auch als Festschmierstoffe in Schmierfetten und Schmierpasten. Zudem sorgen die in Lignin und Ligninsulfonaten enthaltenen phenolischen Hydroxylgruppen für eine alterungsinhibierende Wirkung. Im Falle von Ligninsulfonaten fördert der Schwefelanteil in Ligninsulfonaten die EP/AW-Wirkung in Schmierfetten.

Das mittlere Molekulargewicht (Gewichtsmittel) wird z.B. mit der Größenausschluss-Chromatographie bestimmt. Eine geeignete Methode ist die SEC-MALLS Methode wie beschrieben in dem Artikel von G. E. Fredheim, S. M. Braaten and B.E. Christensen, "Comparison of molecular weight and molecular weight distribution of softwood and hardwood lignosulfonates" veröffentlicht in "Journal of Wood Chemistry and Technology", Vol.23, Nr.2, Seiten 197-215, 2003 und dem Artikel "Molecular weight determination of lignosulfonates by size exclusion chromatography and multi-angle laser scattering" derselben Autoren, veröffentlicht in Journal of Chromatography A, Volume 942, Ausgabe 1-2, 4. Januar 2002, Seiten 191-199 (Mobile Phase: Phosphat-DMSO-SDS, stationäre Phase: Jordi-Glukose-DVB wie unter 2.5 beschrieben).

Die Polyharnstoffverdicker sind aufgebaut aus Harnstoff-Bindungen und ggf. Polyurethan-Bindungen. Diese sind erhältlich durch Umsetzung einer Amin-Komponente mit einer Isocyanat-Komponente. Die entsprechenden Fette werden dann als Polyharnstofffette bezeichnet.

Die Amin-Komponente weist Monoaminohydrocarbyl-, Di- oder Polyaminohydrocarbylen-Verbindungen auf, neben ggf. weiteren gegenüber Isocyanat reaktiven Gruppen, insbesondere Monohydroxycarbyl, Di- oder Polyhydroxyhydrocarbylen oder Aminohydroxyhydrocarbylen. Die Hydrocarbyl- oder die Hydrocarbylen-Gruppen weisen vorzugsweise jeweils 6 bis 20 Kohlenstoffatome, besonders bevorzugt 6 bis 15 Kohlenstoffatome auf. Die Hydrocarbylen-Gruppe weist bevorzugt aliphatische Gruppen auf. Geeignete Vertreter sind z.B. in der EP 0508115 A1 genannt.

Die Isocyanat-Komponente weist Mono- oder Polyisocyanate auf, wobei die Polyisocyanate vorzugsweise Kohlenwasserstoffe mit zwei oder mehr Isocyanat-Gruppen sind. Die Isocyanate weisen 5 bis 20, vorzugsweise 6 bis 15 Kohlenstoffe auf und enthalten vorzugsweise aromatische Gruppen.

Entweder ist die Amin-Komponente di- oder mehrfunktionell oder die Isocyanat-Komponente oder beide.

Gängigerweise sind die Polyharnstoffverdicker das Reaktionsprodukt von Diisocyanaten mit C6- bis C20- Hydrocarbyl(mono-)aminen oder einem Gemisch mit Hydrocarbyl(mono-)Alkohlen. Die Reaktionsprodukte sind in Bezug auf die Harnstoffe z.B. erhältlich aus der Umsetzung von C6- bis C20- Hydrocarbylaminen und einem Disocyanat. Entsprechendes gilt für zusätzlich eingesetzte Alkohole oder für Mischformen, wo Verbindungen eingesetzt werden, die Amin- und Hydroxyl-Gruppen gleichzeitig aufweisen. Letztere werden auch als Polyharnstoff-Polyurethanfette bezeichnet, welche im Sinne der vorliegenden Erfindung in den Begriff Polyharnstofffette einbezogen sind.

Es können aber auch die Reaktionsprodukte von Mono-Isocyanaten plus ggf. einschließlich Diisocyanaten, mit Diaminen und ggf. zusätzlich Alkoholen eingesetzt werden.

Die Polyharnstoffverdicker haben typischerweise keinen polymeren Charakter, sondern sind z.B. Dimere, Trimere oder Tetramere.

Bevorzugt sind Diharnstoffe auf Basis von 4,4'-Diphenylmethandiisocyanat (MDI) oder m-Tolylidendiisocyanat (TDI) und aliphatischen, aromatischen und cylischen Aminen oder Tetraharnstoffe auf Basis von MDI oder TDI und aliphatischen, aromatischen und cyclischen Mono- und Diaminen.

Zusätzlich zu den Polyisocyanaten können auch Komponenten des Typs R-NCO (Monoisocyanate) eingesetzt werden, wobei R einen Kohlenwasserstoff-Rest mit 5 bis 20 Kohlenstoffatomen darstellt.

Die Monoisocyanate werden vorzugsweise zusammen mit dem Lignin-Derivat während der Schmierfettherstellung zugegeben, wenn die Verdickerbildung gemäß der Polyharnstoff- oder Polyharnstoff-Polyurethan- -Komponenten abgeschlossen ist, um mit funktionellen Gruppen des Lignin-Derivats zu zusätzlich verdickenden Komponenten zu reagieren. Alternativ ist eine Zugabe von R-NCO und Lignin und/oder Ligninsulfonat auch vor der Zugabe der Polyharnstoff- oder Polyharnstoff-Polyurethan-Komponenten möglich.

Fakultativ können zusätzlich Bentonite, wie Montmorillonit (deren Natrium-Ionen ggf. durch organisch modifizierte Ammonium-Ionen ausgetauscht bzw. teilausgetauscht sind), Aluminosilikate, Tonerden, hydrophobe und hydrophile Kieselsäure, öllösliche Polymere (z.B. Polyolefine, Poly(meth)acrylate, Polyisiobutylene, Polybutene oder Polystyrol-Copolymere) als Co-Verdicker eingesetzt werden. Die Bentonite, Aluminosilikate, Tonerden, Kieselsäure und/oder öllöslichen Polymere können zur Herstellung des Basisfetts zugegeben sein oder später als Additiv im zweiten Schritt zugegeben werden. Einfache, gemischte oder Komplex-Seifen auf Basis von Li-, Na-, Mg-, Ca-, Al-, Ti-Salze Carbonsäuren oder Sulfonsäuren können während der Basisfettherstellung oder später als Additiv zugesetzt werden. Diese Seifen können alternativ auch während der Herstellung der Fette in situ gebildet werden.

Die erfindungsgemäßen Zusammensetzungen enthalten ggf. weiterhin Additive als Zusatzstoffe. Übliche Zusatzstoffe im Sinne der Erfindung sind Antioxidationsmittel, Verschleißschutzmittel, Korrosionsschutzmittel, Detergentien, Farbstoffe, Schmierfähigkeitsverbesserer, Haftverbesserer, Viskositätsadditive, Reibungsminderer, Hochdruckadditive und Metalldeaktivatoren.

Bisherige Praxis bei der Schmierfettherstellung ist die Zugabe von Ligninderivaten in einem zweiten, dem eigentlichen chemischen Reaktionsprozess der Verdickerbildung nachgelagerten Prozessschritt bei niedrigen Temperaturen. Dieser Schritt hat jedoch den Nachteil, dass die Lignin-Derivate durch intensive Misch- und Scherprozesse mit erhöhtem mechanischem Aufwand homogen in das Schmierfett verteilt werden müssen, um ihre optimale Wirkung zu erzielen. Für eine industrielle Herstellung stehen für solche Misch- und Scherprozesse häufig keine geeigneten Maschinen zur Verfügung und Techniken aus der Laborpraxis wie ein Dreiwalzenstuhl können nicht auf eine industrielle Produktion hochskaliert werden.

Viele Schmierfette werden insbesondere bei der industriellen Fertigung Gleit- und Wälzlagern und Gelenkwellen in großer Stückzahl durch automatische Befettungsanlagen appliziert. Es treten dabei in der Praxis immer wieder Dosierprobleme in Befettungsanlagen auf, wenn durch nicht hinreichend im Schmierfett verteilte Lignin-Derivat-Partikel Filter, Rohrleitungen mit kleinem Durchmesser oder Dosierdüsen verstopfen. Im schlimmsten Falle kann dies zu Produktionsausfällen mit entsprechenden Folgekosten führen. Das gleiche Problem kann bei Zentralschmieranlagen zur Verlustschmierung von Maschinen und Fahrzeugen auftreten, die z.B. im Bergbau, in der Stahlindustrie oder Landwirtschaft eingesetzt werden. Deshalb ist es für die Verteilung und Wirkung von Lignin-Derivaten günstig, wenn diese bereits während oder im direkten Anschluss der Reaktionsphase als zusätzliches Strukturelement in situ in die Verdickerstruktur chemisch oder mechanisch eingebunden werden. Je feiner die Verteilung der Lignin-Derivatpartikel im Schmierfett ist, desto kleinere Filter-Maschenweiten kann der Anwender in seinen Befettungs- oder Zentralschmieranlagen verwenden, um ein Schmierfett zum Schutz vor dem Eintrag von Fremdstoffen (z.B. Staub- oder Metallpartikel) in die Schmierstelle zu schützen.

Beispielhaft genannt seien:
- Primäre Antioxidationsmittel wie Amin-Verbindungen (z.B. Alkylamine oder 1-Phenylaminonaphthalin), aromatische Amine, wie z.B. Phenylnaphtylamine oder Diphenylamine oder polymere Hydroxychinoline (z. B. TMQ), Phenol-Verbindungen (z.B. 2.6-Di-tert-butyl-4-methylphenol), Zinkdithiocarbamat oder Zinkdithiophosphat;
- Sekundäre Antioxidationsmittel wie Phosphite, z.B. Tris(2,4-ditert-butylphenylphosphit) oder Bis(2,4-ditert-butylphenyl)-pentaerythritoldiphosphit.
- Hochdruckadditive wie organische Chlorverbindungen, Schwefel oder organische Schwefelverbindungen, Phosphorverbindungen, anorganische oder organische Borverbindungen, Zinkdithiophosphat, organische Bismuthverbindungen;
- Die "Öligkeit" verbessernde Wirkstoffe wie C2- bis C6- Polyole, Fettsäuren, Fettsäureester oder tierische oder pflanzliche Öle;
- Antikorrosionsmittel wie z.B. Petroleumsulfonat, Dinonylnaphtalinsulfonat oder Sorbitanester; Dinatriumsebacat, neutrale oder überbasische Calciumsulfonate, Magnesiumsulfonate, Natriumsulfonate, Calcium- und Natrium-Naphthalinsulfonate, Calcium-Salicylate, Aminphosphate, Succinate, Metalldeaktivatoren wie z.B. Benzotriazol oder Natriumnitrit;
- Viskositätsverbesserer wie z.B. Polymethacrylat, Polyisobutylen, oligo Dec-1-ene, Polystyrole;
- Verschleißschutzadditive und Reibungsminderer wie Organomolybdänkomplexe (OMC), Molybdän-di-alkyl-dithiophosphate, Molybdän-di-alkyl-dithiocarbamate oder Molybdän-di-alkyl-dithiocarbamate, insbesondere Molybdän-di-n-butyldithiocarbamat und Molybdän-di-alkyldithiocarbamat (Mo₂ₘSₙ(dialkylcarbamat)2 mit m = 0 bis 3 und n = 4 bis 1), Zinkdithiocarbamat oder Zinkdithiophosphat; oder eine dreikernige Molybdänverbindung, die der Formel

   Mo₃SₖLₙQ_{z},

   entspricht, in der L unabhängig ausgewählte Liganden sind, die Organogruppen mit Kohlenstoffatomen aufweisen, wie sie in der US 6172013 B1 offenbart sind, um die Verbindung in dem Öl löslich oder dispergierbar zu machen, wobei n von 1 bis 4 reicht, k von 4 bis 7 reicht, Q aus der Gruppe von neutralen Elektronendonator-Verbindungen, bestehend aus Aminen, Alkoholen, Phosphinen und Ethern, ausgewählt ist, und z im Bereich von 0 bis 5 liegt und nichtstöchiometrische Werte umfasst (vergleiche DE 102007048091);
- Reibungsminderer wie z.B. funktionelle Polymere wie z.B. Oleylamide, organische Verbindungen auf Polyether- und Amidbasis, z.B. Alkylpoly ethylenglykoltetradecylenglykolether, PIBSI oder PIBSA.

Darüber hinaus enthalten die erfindungsgemäßen Schmierfettzusammensetzungen übliche Additive gegen Korrosion, Oxidation und zum Schutz gegen Metalleinflüsse, die als Chelatverbindungen, Radikalfänger, UV-Umwandler, Reaktionsschichtbildner und dergleichen wirken. Auch Additive, welche die Hydrolysebeständigkeit von Esterbasisölen verbessern, wie z.B. Carbodiimide oder Epoxide, können zugesetzt werden.

Als Festschmierstoffe können z.B. Polymerpulver wie Polyamide, Polyimide oder PTFE, Melamincyanurat, Graphit, Metalloxide, Bornitrid, Silikate, z.B. Magnesiumsilikathydrat (Talkum), Natriumtetraborat, Kaliumtetraborat, Metallsulfide wie z. B. Molybdändisulfid, Wolframdisulfid oder Mischsulfide auf Basis von Wolfram, Molybdän, Bismuth, Zinn und Zink, anorganische Salze der Alkali- und Erdalkalimetalle, wie z.B. Calcium-Carbonat, Natrium- und Calciumphosphate, eingesetzt werden. Ebenso Ruß oder andere auf Kohlenstoff basierende Festschmierstoffe wie beispielsweise Nanotubes.

Die gewünschten vorteilhaften Schmierungseigenschaften lassen sich durch den Einsatz von Lignin-Derivaten einstellen, ohne dass Festschmierstoffe eingesetzt werden müssen. In vielen Fällen kann auf diese gänzlich verzichtet werden oder aber diese können zumindest deutlich minimiert werden. Soweit Festschmierstoffe eingesetzt werden, ist Graphit vorteilhaft einsetzbar.

Als Grundöle sind übliche bei Raumtemperatur flüssige Schmieröle geeignet. Das Grundöl weist vorzugsweise eine kinematische Viskosität von 20 bis 2500 mm²/s, insbesondere von 40 bis 500 mm²/s bei 40°C auf. Die Grundöle können als Mineralöle oder Syntheseöle klassifiziert werden. Als Mineralöle werden z.B. betrachtet naphthenbasische und paraffinbasische Mineralöle gemäß Klassifizierung nach API Group I. Chemisch modifizierte aromatenarme und schwefelarme Mineralöle mit geringem Anteil an gesättigten Verbindungen und gegenüber Group I-Ölen verbessertem Viskositäts/Temperatur-Verhalten, klassifiziert nach API Group II und III, sind ebenfalls geeignet.

Als Syntheseöle genannt seien Polyether, Ester, Polyester, Polyalphaolefine, Polyether, Perfluoropolyalkylether (PFPAE), alyklierte Naphthaline, und Alkylaromaten und deren Mischungen. Die Polyether-Verbindung kann freie Hydroxylgruppen aufweisen, aber auch vollständig verethert oder Endgruppen verestert sein und/oder aus einer Startverbindung mit einer oder mehreren Hydroxy- und/oder Carboxylgruppen (-COOH) hergestellt sein. Möglich sind auch Polyphenylether, ggf. alkyliert, als alleinige Komponenten oder besser noch als Mischkomponenten. Geeignet einsetzbar sind Ester einer aromatischen Di-, Tri- oder Tetracarbonsäure, mit einem oder mehreren in Mischung vorliegenden C2- bis C22-Alkoholen, Ester von Adipinsäure, Sebacinsäure, Trimethylolpropan, Neopentylglykol, Pentaerythrit oder Dipentaerythrit mit aliphatischen verzweigten oder unverzweigten, gesättigten oder ungesättigten C2- bis C22-Carbonsäuren, C18-Dimersäureestern mit C2 bis C22-Alkoholen, Komplexester, als Einzelkomponenten oder in beliebiger Mischung.

Die Schmierfettzusammensetzungen sind vorzugsweise wie folgt aufgebaut:
70 bis 92 Gew.% insbesondere 70 bis 85 Gew.%, des Grundöls; 0 bis 40 Gew.%, insbesondere 2 bis 10 Gew.%, Additive;
5 bis 20 Gew.%, Polyharnstoffverdicker;
0,5 bis 15 Gew.%, insbesondere 2 bis 15 Gew.% Lignin-Derivat, vorzugweise Calcium- und/oder Natrium-Ligninsulfonat oder ein Kraft-Lignin oder ein Organosolv-Lignin oder deren Mischungen;
und aus folgenden fakultativen Komponenten:
0 bis 20 Gew.% weitere Verdicker, insbesondere Seifen- oder Komplexseifenverdicker auf Basis von Calcium-, Lithium- oder Aluminiumsalzen
0 bis 20 Gew.%, 0 bis 5 Gew.% anorganische Verdicker wie z.B. Bentonit oder Silicagel; und
0 bis 10 Gew.%, insbesondere 0,1 bis 5 Gew.%, Festschmierstoff, insbesondere wird ein Isocyantüberschuss eingestellt, insbesondere von 0,1 bis 10 mol% und besonders bevorzugt von 1 bis 10 mol%, insbesondere 5 bis 10 mol% (molarer Überschuss bezogen auf die reaktiven Gruppen), wobei der Überschuss an Isocyanat-Gruppen gegenüber den reaktiven Amin-Gruppen einschließlich etwaiger reaktiver OH-Gruppen der Amin-Komponente berechnet wird.

Nach dem der vorliegenden Erfindung zugrundeliegenden Verfahren wird zunächst eine Vorstufe (Basisfett) erstellt durch Zusammenfügen von zumindest
- Grundöl und Amin- und Isocyanat-Komponente und
- Erhitzen über 120°C, insbesondere über 170°C oder sogar 180°C zur Herstellung des Basisfettes,
- Abkühlen des Basisfettes und Zugabe der Additive, vorzugsweise bei unter 100°C oder sogar unter 80°C,
und Zugabe des Lignins-Derivats vor oder nach dem Erhitzen und wenn nach dem Erhitzen, vorzugsweise zusammen mit den Additiven.

Vorzugsweise wird zur Herstellung des Basisfetts auf Temperaturen von über 110°C , insbesondere von über 120°C oder besser größer 170°C erhitzt. Die Umsetzung zum Basisfett erfolgt in einem beheizten Reaktor, der auch als Autoklav oder Vakuumreaktor ausgeführt sein kann.

Nachfolgend wird in einem zweiten Schritt durch Abkühlen die Bildung der Verdickerstruktur vervollständigt und ggf. weitere Bestandteile wie Additive und/oder Grundöl zur Einstellung der gewünschten Konsistenz oder des gewünschten Eigenschaftsprofils zugegeben. Der zweite Schritt kann in dem Reaktor des ersten Schrittes ausgeführt werden, vorzugsweise wird aber das Basisfett aus dem Reaktor in einen separaten Rührkessel zum Abkühlen und Einmischen der ggf. weiteren Bestandteile überführt.

Im Bedarfsfall wird das so gewonnene Schmierfett homogenisiert, filtriert und/oder entlüftet. Durch eine hohe Prozesstemperatur von größer 120°C, insbesondere größer 170°C wird zusätzlich sichergestellt, dass die noch im Ligninsulfonat eingetragene Restfeuchte komplett aus dem Reaktionsmedium verdampft wird.

Die erfindungsgemäßen Schmierfette sind besonders geeignet zur Verwendung in oder für Gleichlaufgelenkwellen, Gleitlager, Wälzlager und Getriebe. Es ist ein besonderer Aspekt der vorliegenden Erfindung, zu kostenoptimierten Schmierfettformulierungen für hochbelastete Schmierstellen wie insbesondere in Gleichlaufgelenke zu gelangen, die eine gute Verträglichkeit zu Faltenbälgen, aufgebaut aus z.B. thermoplastischen Polyetherestern (TPE) und Chloroprenen (CR) aufweisen, bei gleichzeitig hohem Wirkungsgrad, geringem Verschleiß und langer Lebensdauer.

Die Faltenbalgverträglichkeit entspricht den in der WO 2011/095155 A1 dargestellten Ergebnissen.

Das Faltenbalgmaterial, einschließlich Kapselmaterialien, das mit dem Schmierstoff in Kontakt steht, ist nach einer weiteren Ausgestaltung der Erfindung ein Polyester, vorzugsweise ein thermoplastisches Copolyester-Elastomer umfassend Hartsegmente mit kristallinen Eigenschaften und einem Schmelzpunkt über 100°C und Weichsegmente, die eine Glasübergangstemperatur von weniger als 20°C, vorzugsweise weniger als 0°C, aufweisen. Geeignet sind insbesondere Polychloroprenkautschuk und thermoplastische Polyester (TPE), thermoplastische Polyetherester (TEEE = themoplatisches Ether-Ester-Elastomer). Letztere sind unter den Handelsbezeichnungen Arnitel® von DSM, Hytrel® von DuPont und PIBI-Flex® von P-Group auf dem Markt erhältlich.

Die WO 85/05421 A1 beschreibt ein solches geeignetes Polyetherester-Material für Faltenbälge, auf Basis von Polyetherestern. Ebenfalls ein Balgkörper als Spritzgußteil aus einem thermoplastischen Polyester-Elastomeren ist in der DE 35 08 718 A genannt.

Die Hartsegmente sind z.B. aus mindestens einem aliphatischen Diol oder Polyol und mindestens einer aromatischen Di- oder Polycarbonsäure abgeleitet, die Weichsegmente mit elastischen Eigenschaften z.B. aus Etherpolymeren wie z.B. Polyalkylenoxidglykolen oder nicht aromatischen Dicarbonsäuren und aliphatischen Diolen. Derartige Verbindungen werden z.B. als Copolyetherester bezeichnet.

Copolyetherester - Zusammensetzungen werden in Bauteilen beispielsweise dann verwendet, wenn das daraus hergestellte Bauteil einer häufigen Deformation oder Vibrationen ausgesetzt wird. Sehr gut bekannte Anwendungen sind in diesem Zusammenhang Faltenbälge bzw. Federbälge zum Schutz von Antriebswellen und Transmissionswellen, Gelenksäulen und Aufhängungseinheiten sowie Dichtungsringen. In solchen Anwendungen kommt das Material auch häufig oder kontinuierlich in Kontakt mit Schmiermitteln wie Schmierfetten.

Technisch kann so vorgegangen werden, dass der Faltenbalg durch Spritzblasen, Spritzextrudieren oder Extrusionsblasformen hergestellt wird, wobei ggf. zuvor in die Form ringförmige Teile aus Gummi an die beiden zukünftigen Einspannstellen eingelegt werden.

Die Beständigkeit der Copolyetheresterzusammensetzung gegenüber den Wirkungen von Ölen und Fetten ist einer der Gründe für ihre breite Verwendung neben ihrer einfachen Verarbeitbarkeit in relativ komplexe Geometrien.

Zudem bewirkt der Verzicht auf andere Additive als Reibwertminderer, Fresslast- und Verschleißschutz eine sehr gute Verträglichkeit mit handelsüblichen Gelenkwellenfaltenbalgmaterialien wie Chloroprenkautschuk und thermoplastischen Polyetherestern.

Ein weiterer besonderer Aspekt der Erfindung ist die Anwendung von Schmierfetten in Wälzlagern, auch solchen mit hoher Lastaufnahme und hohen Betriebstemperaturen. Die Anforderungen für diese Fette sind unter anderem in der DIN 51825 und in der ISO 12924 beschrieben. Ein Verfahren zur Prüfung der Verschleißschutzwirkung von Schmierfetten in Wälzlagern ist beschrieben durch die DIN 51819-2. Verfahren zur Prüfung der Gebrauchsdauer von Schmierfetten bei einer ausgewählten Anwendungstemperatur sind zum Beispiel beschrieben gemäß DIN 51806, DIN 51821-2, ASTM D3527, ASTM D3336, ASTM D4290 und IP 168 und durch das ROF-Prüfverfahren von SKF. So weisen beispielsweise Schmierfette eine gute Gebrauchsdauer bei 150°C auf, wenn sie die Prüfung nach DIN 51821-2 bei 150°C mit einer 50%igen Prüflager-Ausfallwahrscheinlichkeit von größer 100 Stunden bei 150°C bestehen.

Nachfolgend wird die Erfindung durch Beispiele erläutert ohne auf diese beschränkt zu sein. Die Details der Beispiele und die Eigenschaften der Schmierfette sind in den nachfolgenden Tabellen 1 bis 5 wiedergegeben.

### Herstellungsbeispiele Beispiel A, B, E

### Erfindungsbeispiele: Di-Harnstoffverdicker - Lignin-Derivat bei Basisfett-Erwärmung anwesend:

In einen beheizbaren Reaktor wurde 1/3 der vorgesehenen Grundölmenge (für A: zusammen 78,51 Gew.%, für B: zusammen 83,81 Gew.%, für E: zusammen 82,9 Gew.%) vorgelegt, anschließend 4,4'-Diphenylmethandiisocyanat (für A: 6,45 Gew.%, für B: 3,22 Gew.%, für E: 3,45 Gew.%) zugegeben und unter Rühren auf 60°C erwärmt. In einem separaten beheizbaren Rührbehälter wurde ein weiteres 1/3 der vorgesehenen Grundölmenge vorgelegt und Amin (für A: 4,76 Gew.% n-Octylamin und 1,29 Gew.% p-Toluidin, für B: 4,96 Gew.% Stearylamin und 0,61 Gew.% Cyclohexylamin, für E: 5,3 Gew.% Stearylamin und 0,65 Gew.% Cyclohexylamin) zugeben und unter Rühren auf 60°C erwärmt. Anschließend wurde das Amin/Grundöl-Gemisch aus dem separaten Rührbehälter in den Reaktor zugegeben und der Ansatz unter Rühren auf 140°C erwärmt. Danach wurde das Lignin-Derivat (für A: 6,99 Gew.% Calcium-Ligninsulfonat; für B 5,40 Gew.% Calcium-Ligninsulfonat; für E: 5,70 Gew.%Natrium-Ligninsulfonat) in den Reaktor eingerührt. Der Ansatz wurde auf 180°C unter Rühren erwärmt und die flüchtigen Bestandteile verdampft. Die Temperatur von 180°C wurde 30 min gehalten. Dabei wurde mittels IR-Spektroskopie auf vollständige Umsetzung des Isocyanats durch Observation der NCO-Bande zwischen 2250 und 2300 cm⁻¹ geprüft. Danach wurde abgekühlt. In der Abkühlphase wurde bei 80°C der Ansatz mit Additiven versetzt. Nach der Einstellung des Ansatzes auf die gewünschte Konsistenz durch Zugabe der restlichen vorgesehenen Grundölmenge wurde das Endprodukt homogenisiert.

### Beispiel A1

### Erfindungsbeispiel: Di-Harnstoffverdicker - Lignin-Derivat bei Basisfett-Erwärmung anwesend, Isocyanat Überschuß:10 mol%

In einen beheizbaren Reaktor wurde 1/2 der vorgesehenen Grundölmenge (zusammen 78,4 Gew.%), vorgelegt, anschließend 4,4'-Diphenylmethandiisocyanat (6,63 Gew.%) zugegeben und unter Rühren auf 60°C erwärmt. In einem separaten beheizbaren Rührbehälter wurde eine weitere 1/2 der vorgesehenen Grundölmenge vorgelegt und Amin (4,68 Gew.% n-Octylamin und 1,29 Gew.% p-Toluidin) zugeben und unter Rühren auf 60°C erwärmt. Anschließend wurde das Amin/Grundöl-Gemisch aus dem separaten Rührbehälter in den Reaktor zugegeben und der Ansatz unter Rühren auf 110°C erwärmt. Eine IR-spektroskopische Kontrolle des Reaktionsgemisches zeigt eine ausgeprägte Isocyanatbande zwischen 2250 und 2300 cm⁻¹ (herrührend vom nicht umgesetzten Isoyanatüberschuß).

Danach wurde das Lignin-Derivat (7,0 Gew,% Calcium-Ligninsulfonat) in den Reaktor überführt und eingerührt. Der Ansatz wurde auf 180°C unter Rühren erwärmt und die flüchtigen Bestandteile verdampft Die Temperatur von 180°C wurde 30 min gehalten. Durch IR spektroskopische Reaktionskontrolle während der Aufheizphase und Haltezeit kann nachgewiesen werden, dass der Isocyanatüberschuß sukzessive abreagiert und nach dem Ende der Haltezeit bei 180°C vollständig verschwunden ist Danach wurde abgekühlt. In der Abkühlphase wurde der Ansatz bei Temperaturen kleiner 110°C mit Additiven versetzt. Abschließend wurde das Endprodukt homogenisiert.

### Beispiel A2

### Vergleichsbeispiel: Di-Harnstoffverdicker - Lignin-Derivat als Additiv in Abkühlphase zugegeben, Isocyanat äquimolar:

In einen beheizbaren Reaktor wurde 1/2 der vorgesehenen Grundölmenge (zusammen 79,0 Gew.%), vorgelegt, anschließend 4,4'-Diphenylmethandiisocyanat (6,03 Gew.%) zugegeben und unter Rühren auf 60°C erwärmt. In einem separaten beheizbaren Rührbehälter wurde eine weitere 1/2 der vorgesehenen Grundölmenge vorgelegt und Amin (4,68 Gew.% n-Octylamin und 1,29 Gew.% p-Toluidin) zugeben und unter Rühren auf 60°C erwärmt. Anschließend wurde das Amin/Grundöl-Gemisch aus dem separaten Rührbehälter in den Reaktor zugegeben und der Ansatz unter Rühren auf 110°C erwärmt Im IR-spektrum ist bei 110°C die Isocyanatbande zwischen 2250 und 2300 cm⁻¹ vollständig verschwunden. Der Ansatz wurde auf 180°C unter Rühren erwärmt. Die Temperatur von 180°C wurde 30 min gehalten.

Danach wurde abgekühlt, In der Abkühlphase wurde bei 110°C das Lignin Derivat (7,0 Gew.% Calcium-Lignsnsulfonat) zugegeben. Ebenfalls bei Temperaturen kleiner 110°C wurde die restlichen Additiven zugegeben. Abschließend wurde das Endprodukt homogenisiert,

Beispiel A2 ist im Vergleich mit Beispiel A1 etwas weicher (Penetrationswert höher), zeigt aber ein schlechteres Verschleiß- und Lasttragevermögen (SRV Steigerungslauf, Tabelle 5). Auch ist die Ölabscheidung höher.

### Herstellungsbeispiel C

### Erfindungsbeispiel: Tetra-Hamstoffverdicker - Lignin-Derivat bei Basisfett-Erwärmung anwesend:

In einem beheizbaren Reaktor wurden in einem 1/3 der vorgesehenen Menge von 75,65 Gew.% Grundöl vorgelegt, 9,41 Gew.% 4,4'-Diphenylmethandiisocyanat zugegeben und unter Rühren auf 60°C erhitzt. Anschließend wurde 2,4 Gew.% Hexamethylendiamin zugegeben und für 10 min gehalten. In einem separaten beheizbaren Rührbehälter wurden ein weiteres 1/3 der vorgesehenen Menge an Grundöl unter Rühren auf 60°C erhitzt und anschließend 1,57 Gew% Cyclohexylamin und 2,05 Gew.% n-Octylamin zugegeben. Anschließend wurde das Amin/Grundöl-Gemisch aus dem separaten Rührbehälter in den Reaktor bei 60°C unter Rühren zugegeben. Nach 30 min Reaktionszeit wurde das restliche Grundöl hinzugefügt und auf 140°C unter Rühren erhitzt. Danach wurden 6,92 Gew.% Calciumligninsulfonat eingerührt, der Ansatz auf 180°C erhitzt und für 30 min bei dieser Temperatur gehalten und die flüchtigen Bestandteile verdampft. Dabei wurde mittels IR-Spektroskopie auf vollständige Umsetzung des Isocyanats durch Observation der NCO-Bande zwischen 2250 und 2300 cm⁻¹ geprüft. In der Abkühlphase bei 80°C wurden dem Ansatz Additive zugegeben und anschließend homogenisiert.

### Herstellungsbeispiel D:

### Erfindungsbeispiel: Di-Urethan-Harnstoffverdicker - Lignin-Derivat bei Basisfett-Erwärmung anwesend:

In einem beheizbaren Reaktor wurden 2/3 der vorgesehenen Menge von 80,72 Gew.% Grundöl vorgelegt und 4,77 Gew.% 4,4'-Diphenylmethandiisocyanat zugegeben und auf 60°C unter Rühren erhitzt. Anschließend wurden 2,56 Gew.% Myristinalkohol zugegeben, unter Rühren auf 65°C erhitzt und 20 min gehalten. Anschließend wurde 1,24% Cyclohexylamin und 1,61 Gew.% n-Octylamin dem Ansatz zugegeben. Nach 30 min Reaktionszeit wurde auf 140°C erhitzt und 7,1 Gew.% Calciumligninsulfonat hinzugefügt, auf 180°C erhitzt und für 30 min bei dieser Temperatur gehalten und die flüchtigen Bestandteile verdampft und mittels IR-Spektroskopie auf vollständige Umsetzung des Isocyanats durch Observation der NCO-Bande zwischen 2250 und 2300 cm⁻¹ geprüft. Nach einer Haltezeit von 30 min wurde der Ansatz abgekühlt und bei 80°C wurden Additive zugegeben. Nach der Einstellung des Ansatzes auf die gewünschte Konsistenz durch Zugabe des restlichen Grundöls wurde das Endprodukt homogenisiert.

### Herstellungsbeispiel F

### Erfindungsbeispiel: Di-Harnstoffverdicker - Lignin-Derivat in Öl separat erhitzt und nach der Basisfett-Erwärmung als Additiv zugegeben:

In einen beheizbaren Reaktor wurde 1/3 der vorgesehenen Menge von 82,18 Gew.% Grundöl vorgelegt, 3,64 Gew.% 4,4'-Diphenylmethandiisocyanat zugegeben und unter Rühren auf 60°C erwärmt. In einem separaten beheizbaren Rührbehälter wurde ein weiteres 1/3 der vorgesehenen Grundölmenge vorgelegt, 5,97 Gew.% Stearylamin, 0,68 Gew.% Cyclohexylamin zugegeben und unter Rühren auf 60°C erwärmt. Anschließend wurde das Amin/Grundöl-Gemisch aus dem separaten Rührbehälter in den Reaktor bei 60°C unter Rühren zugegeben. Danach wurde der Ansatz auf 180°C unter Rühren erwärmt. Die Temperatur von 180°C wurde 30 min gehalten und mittels IR-Spektroskopie wurde auf vollständige Umsetzung des Isocyanats durch Observation der NCO-Bande zwischen 2250 und 2300 cm⁻¹ geprüft. Danach wurde abgekühlt. In einem weiteren separaten beheizbaren Rührbehälter wurden 5,53 Gew.% Calciumligninsulfonat in 1/6 der vorgesehenen Grundölmenge unter Rühren auf 120°C erwärmt und das enthaltene Wasser 2h abgedampft. Die Calciumligninsulfonat/Grundöl-Mischung aus dem separaten Behälter wurde in der Abkühlphase bei 80°C in den im Reaktor produzierten Di-Harnstoff bei 80°C zugegeben. Anschließend wurden Additiven zugesetzt. Nach der Einstellung des Ansatzes auf die gewünschte Konsistenz durch Zugabe des restlichen Grundöls wurde das Endprodukt homogenisiert.

### Herstellungsbeispiel G

### Vergleichsbeispiel Calciumkomplexseife-Verdicker - Lignin-Derivat bei Herstellung miterhitzt:

In einen Reaktor wurden 2/3 von 80,80 Gew.% Grundöl mit 10,4 Gew.% Calciumkomplexseife, 6,8 Gew.% Calciumligninsulfonat versetzt. Der Ansatz wurde auf 225°C unter Rühren erwärmt und dabei die flüchtigen Bestandteile verdampft. Nach einer Haltezeit von 30 min wurden in der Abkühlphase bei 80°C Additive zugegeben. Nach der Einstellung des Ansatzes auf die gewünschte Konsistenz durch Zugabe des restlichen Grundöls wurde das Endprodukt homogenisiert.

### Herstellungsbeispiele Beispiel H und I

### Vergleichsbeispiele Di-Harnstoffverdicker - Lignin-Derivat als Additiv bei <110°C eingerührt:

In einem beheizbaren Reaktor wurde 1/3 der vorgesehenen Menge an Grundöl (für H: 75,3 Gew.%, für I: 81,23 Gew.%) vorgelegt, 4,4'-Diphenylmethandiisocyanat (für H: 5,18 Gew.%, für I: 3,84 Gew.%) zugegeben und unter Rühren auf 60°C erwärmt.

In einem separaten beheizbaren Rührbehälter wurde ein weiteres 1/3 der vorgesehenen Grundölmenge vorgelegt, Amin (für H: 7,96 Gew.% n-Octylamin und 0,97 Gew.% p-Toluidin, für I: 6,34 Gew.% Stearylamin und 0,72 Gew.% Cyclohexylamin) zugegeben und unter Rühren auf 60°C erwärmt. Anschließend wurde das Amin/Grundöl-Gemisch aus dem separaten Rührbehälter in den Reaktor bei 60°C unter Rühren zugegeben. Danach wurde der Ansatz auf 180°C unter Rühren erwärmt und 30 min bei dieser Temperatur gehalten. Dabei wurde mittels IR-Spektroskopie auf vollständige Umsetzung des Isocyanats durch Observation der NCO-Bande zwischen 2250 und 2300 cm⁻¹ geprüft. In der Abkühlphase wurden dem Ansatz bei unter 110°C Additive, sowie Calciumligninsulfonat (bei H: 8,59 Gew.% bei I: 5,87 Gew.%) zugegeben. Nach der Einstellung des Ansatzes auf die gewünschte Konsistenz durch Zugabe des restlichen Grundöls wurde das Endprodukt homogenisiert.

In den Tabellen wiedergegebene Tests, die auf internen Methoden beruhen, sind nachfolgend erläutert:

### Aufschäumtest

Ein 250 ml Messzylinder mit feiner Skalierung (breite Ausführung) wird mit 100 ml des zu prüfenden Schmierfettes befüllt und für 3h bei 150°C in einem Trockenschrank gestellt. Durch eingelagertes Restwasser (ausdampfende Substanzen) kommt es zum Anstieg des Fettes. Notiert wird der prozentuale Anstieg des Schmierfettes im Messzylinder nach 3h abgelesen in 5%-Schritten.

### Gelenkwellen-Lebensdauer Test

Lebensdauertest mit 4 kompletten Gelenkwellen (4 Festgelenke und 4 Verschiebegelenke). Diese werden in einem speziellen Programm (Einlenkwinkel, Drehzahl, Beschleunigungs- und Bremszyklen) gefahren. Nach spätestens 10 Mio Überrollungen wird die erste optische Inspektion der Gelenke durchgeführt, im Falle eines Ausfalls bereits früher. Sind die Gelenke weiter lauffähig, wird das Prüfprogramm fortgeführt. Notiert wird die Zeit (in Mio Überrollungen), bei der die Gelenkwellen nicht mehr lauffähig sind, bzw. es zu einem Ausfall gekommen ist. Weiter wird die Beharrungstemperatur aufgezeichnet. Nach Beendigung des Lebensdauertests wird das gelaufene Schmierfett einer Walkpenetrationsmessung nach DIN ISO 2137 unterzogen. Je höher die gemessene Walkpenetration ist, desto stärker ist das Schmierfett bei der Beanspruchung im Gleichlaufgelenk erweicht.

**Tabelle 4 (Gelenkwellenlauf)**

| | | **Erfindungsbeispiel** | **Referenzbeispiel** |
|---|---|---|---|
| **Referenznummer** | | **A** | **G** |
| **Lignin-Derivat** | | **Ca-Ligninsulfonat** | **Ca-Ligninsulfonat** |
| **Herstellweise** | | **Ca LS miterhitzt** | **Ca LS miterhitzt** |
| **Verdicker** | | **Oi-Harnstoff A** | **Cakomplex-Seife** |
| | | | |
| **Pw vor GLW-Lauf** | DIN ISO 2137 | 328 | 340 |
| | | | |
| **Anzahl Uberrollungen** | | 28 Mio | 20 Mio. |
| | | | |
| **Konsistenz nach GLW-Lauf** | | - | |
| Pu | DIN ISO 2137 [0,1 mm] | 380 | 275 |
| Pw | DIN ISO 2137 [0,1 mm] | 388 | 294 |

**Tabelle 5 (Verdickergehalt/Konsistenz, Ölabscheidung, Verschleiß)**

| **Referenznummer** | | **A1** | **A2 (Vergleich)** |
|---|---|---|---|
| **Lignin-Derivat** | | **Ca-Ligninsulfonat** | **Ca-Lignisulfonat** |
| **Herstellweise** | | **Ca LS miterhitzt** | **Ca LS als Additiv zugegeben und nicht erhitzt** |
| **Verdicker** | | **Di-Harnstoff A** | **Di-Harnstoff A** |
| Verdickergehalt ohne Lignin-Der, | [Gew%] | 12,6 | 12,0 |
| Verdickergehalt mit Lignin-Derivat | [Gew%] | 19,6 | 19,0 |
| Isocyanat-Überschuss | [mol-%] | 10,0 | - |

| **Penetrationen** | | | |
|---|---|---|---|
| Penetration gewalkt (x60) gemäß | DIN ISO 2137 [0,1mm] | 312 | 330 |
| Penetration ungewalkt gemäß DIN ISO 2137 | DIN ISO 2137 [0,1mm] | 312 | 322 |
| Penetration gewalkt (x60000) gemäß DIN ISO 2137 | DIN ISO 2137 [0,1mm] | 334 | 357 |
| Differenz Penetration gewalkt (x600000)-(x60) | [0,1mm] | 22 | 27 |

| **Olabscheidung** | | | |
|---|---|---|---|
| Olabscheidung nach 18h bei 40°C | DIN 51817 [Gew%] | 0.9 | 1,9 |
| Ölabscheidung nach 18h bei 100°C | DIN 51817 [Gew%] | 4,9 | 7,7 |

| **Schwing Reib Verschleiß (SRV)** | | | |
|---|---|---|---|
| SRV Steigerungslauf Gutlast (50°C, 50Hz, 1mm, Methode A), | A STM D 5706 [N] | >2000 | 1200 |

## Patentansprüche

1. Verfahren zur Herstellung eines Lignin-Derivat-haltigen Schmierfettes umfassend die folgenden Schritte:
• Zusammenbringen einer Amin-Komponente mit einer Isocyanat-Komponente in einem ersten Grundöl und Umsetzung derselben zu einem Polyharnstoffverdicker;
• Erhitzen auf größer 120°C zur Herstellung eines zumindest Polyharnstoffverdicker enthaltenden Basisfetts umfassend zumindest das erste Grundöl; und
• Abkühlen des Basisfetts;
wobei das Verfahren den Schritt des Zusammenbringens mit einem Lignin-Derivat und den Schritt des Aussetzens des Lignin-Derivats in dem ersten und/oder in einem zweiten Grundöl einer erhöhten Temperatur von größer 110°C umfasst und
wobei das Lignin-Derivat und der Polyharnstoffverdicker bzw. die Amin-Komponente und die Isocyanat-Komponente gemeinsam in dem Grundöl der Temperatur von größer 120°C für zumindest 30 min ausgesetzt werden, und
wobei die Isocyanat-Komponente mit einem stöchiometrischen Überschuss an Isocyanat-Gruppen gegenüber den reaktiven Amin-Gruppen einschließlich etwaiger reaktiver OH-Gruppen der Amin-Komponente eingesetzt wird, so dass eine Teilmenge der Isocyanat-Gruppen der Isocyanat-Komponente mit dem Lignin-Derivat reagiert, wobei das Lignin-Derivat ein Ligninsulfonat oder ein Kraft-Lignin oder ein Organo-solv-Lignin oder deren Mischungen ist;
und das Lignin-Derivat-haltige Schmierfett aufweist:
55 bis 92 Gew.% Grundöl;
5 bis 20 Gew.% Polyharnstoffverdicker; und;
0,5 bis 15 Gew.% Lignin-Derivat,
sowie ggf. eine oder mehrere der folgenden fakultativen Komponenten: 0 bis 40 Gew.% Additive;
0 bis 20 Gew.% Seifen- oder Komplexseifenverdicker auf Basis von Calcium-, Lithium- oder Aluminiumsalzen;
0 bis 20 Gew.% anorganische Verdicker;
0 bis 10 Gew.% Festschmierstoff.

2. Verfahren nach Anspruch 1, wobei das Lignin-Derivat in dem ersten und/oder in dem zweiten Grundöl einer erhöhten Temperatur von größer 120°C, vorzugsweise größer 170°C und besonders bevorzugt von größer 180°C ausgesetzt wird, insbesondere jeweils für zumindest 30 min.

3. Verfahren nach Anspruch 1 oder 2, wobei das Erhitzen zur Herstellung eines zumindest Polyharnstoffverdicker enthaltenden Basisfetts auf eine Temperatur von größer 170°C und bevorzugt von größer 180°C erfolgt, insbesondere jeweils für zumindest 30 min.

4. Verfahren nach zumindest einem der vorhergehenden Ansprüche, wobei das zweite Grundöl chemisch gleich oder chemisch verschieden von dem ersten Grundöl ist.

5. Verfahren nach zumindest einem der Ansprüche 1 bis 4, wobei das Lignin-Derivat vor oder während der Umsetzung der Amin-Komponente mit der Isocyanat-Komponente zugegeben wird, vorzugsweise vor dem Erhitzen auf 120°C, und dem Schritt des Erhitzens in dem zumindest ersten Grundöl ausgesetzt wird.

6. Verfahren nach zumindest einem der Ansprüche 1 bis 4, wobei das Lignin-Derivat nach dem Zusammenbringen der Amin-Komponente mit der Isocyanat-Komponente zugegeben wird, vorzugsweise wenn die Umsetzung derselben zu einem Polyharnstoffverdicker im Wesentlichen abgeschlossen ist, und Aussetzen des Lignin-Derivats dem Schritt des Erhitzens in dem zumindest ersten Grundöl, wobei die Zugabe des Lignin-Derivats vorzugsweise über 60°C und insbesondere über 80°C vor dem Schritt des Erhitzens auf über 120°C erfolgt.

7. Verfahren nach zumindest einem der vorhergehenden Ansprüche, wobei die Amin-Komponente Monoaminohydrocarbyl-, Di- und/oder Polyaminohydrocarbylen-Verbindungen aufweist, und zusätzlich ggf. weitere Verbindungen enthält, welche gegenüber Isocyanat-Verbindungen reaktiv sind, wie insbesondere Monohydroxycarbyl-, Di- oder Polyhydroxyhydrocarbylen- oder Aminohydroxyhydrocarbylen-Verbindungen, wobei die Hydrocarbyl- oder die Hydrocarbylen-Gruppe(n) vorzugsweise jeweils 6 bis 20 Kohlenstoffatome aufweisen, besonders bevorzugt 6 bis 15 Kohlenstoffatome.

8. Verfahren nach zumindest einem der vorhergehenden Ansprüche, wobei die Isocyanat-Komponente Mono- oder Polyisocyanate aufweist und die Polyisocyanate Kohlenwasserstoffe mit zwei oder mehr Isocyanat-Gruppen sind, vorzugsweise jeweils mit 5 bis 20, insbesondere 6 bis 15 Kohlenstoffen und enthaltend weiter bevorzugt aromatische Gruppen.

9. Verfahren nach zumindest einem der vorhergehenden Ansprüche, wobei der Isocyanatüberschuß von 0,1 bis 10 mol%, vorzugsweise 5 bis 10 mol%, beträgt.

10. Verfahren nach zumindest einem der vorhergehenden Ansprüche, wobei das Grundöl eine kinematische Viskosität von 20 bis 2500 mm²/s, insbesondere von 40 bis 500 mm²/s bei 40°C aufweist.

11. Verfahren nach zumindest einem der vorhergehenden Ansprüche, wobei das Schmierfett ein oder mehrere Additive ausgewählt aus einer oder mehreren der nachfolgenden Gruppen umfasst:
- Antioxidationsmittel wie Amin-Verbindungen, Phenol-Verbindungen, Sulfurantioxidantien, Zinkdithiocarbamat oder Zinkdithiophosphat;
- Hochdruckadditive wie organische Chlorverbindungen, Schwefel, Phosphor oder Calciumborat, Zinkdithiophosphat, organische Bismuthverbindungen;
- C2- bis C6- Polyole, Fettsäuren, Fettsäureester oder tierische oder pflanzliche Öle;
- Antikorrosionsmittel wie Petroleumsulfonat, Dinonylnaphtalonsulfonat oder Sorbitanester;
- Metalldesaktivatoren wie Benzotriazol oder Natriumnitrit;
- Viskositätsverbesserer wie Polymethacrylat, Polyisobutylen, oligo-Dec-1-ene, und Polystyrole;
- Verschleißschutzadditive wie Molybdän-di-alkyl-dithiocarbamate oder Molybdänsulfid-di-alkyl-dithiocarbamate, aromatische Amine;
- Reibungsminderer (Friction Modifier) wie funktionelle Polymere wie z.B. Oleylamide, organische Verbindungen auf Polyether- und Amidbasis oder Molybdendithiocarbamat, und
- Festschmierstoffe wie z.B. Polymerpulver wie Polyamide, Polyimide oder PTFE, Graphit, Metalloxide, Bornitrid, Metallsulfide wie z.B. Molybdändisulfid, Wolframdisulfid oder Mischsulfide auf Basis von Wolfram, Molybdän, Bismuth, Zinn und Zink, anorganische Salze der Alkali- und Erdalkalimetalle, wie z.B. Calcium-Carbonat, Natrium- und Calciumphosphate;
und diese vorzugsweise dem Basisfett bei Temperaturen unter 100°C, insbesondere unter 80°C zugegeben werden, insbesondere in der Abkühlphase.

12. Schmierfett erhältlich nach einem Verfahren nach zumindest einem der vorhergehenden Ansprüche.

13. Schmierfett nach Anspruch 12 aufweisend
70 bis 92 Gew.% des Grundöls;
0 bis 40 Gew.%, insbesondere 2 bis 10 Gew.%, der Additive;
5 bis 20 Gew.% der Polyharnstoffverdicker;
0,5 bis 15 Gew.% der Lignin-Derivate;
sowie ggf. folgende fakultative Komponenten:
0 bis 20 Gew.% Seifen- oder Komplexseifenverdicker auf Basis von Calcium-, Lithium- oder Aluminiumsalzen;
0 bis 20 Gew.%, insbesondere 0 bis 5 Gew.%, anorganische Verdicker wie z.B. Bentonit oder Silicagel; und/oder
0 bis 10 Gew.%, insbesondere 0,1 bis 5 Gew.%, Festschmierstoff.

14. Verwendung des Schmierfettes nach Anspruch 12 oder 13 zur Schmierung mindestens eines Gleichlaufgelenks, insbesondere als Teil homokinetischer Gelenkwellen, eines Getriebes, oder eines Wälz- und Gleitlagers, insbesondere eines gedichteten Wälzlagers.

## Claims

1. A method to prepare a lignin derivative-containing lubricating grease comprising the following steps:
• bringing together an amine component with an isocyanate component in a first base oil and converting the same into a polyurea thickener;
• heating above 120°C to produce a base grease containing at least polyurea thickener, comprising at least the first base oil; and
• cooling the base grease;
in which the method comprises the step of bringing together with a lignin derivative and the step of subjecting the lignin derivative to an elevated temperature greater than 110°C in the first and/or in a second base oil and
in which the lignin derivative and the polyurea thickener and/or the amine component and the isocyanate component are subjected to the temperature greater than 120°C in the base oil for at least 30 minutes, and
in which the isocyanate component is used with a stoichiometric excess of isocyanate groups with respect to the reactive amine groups including possible reactive OH-groups of the amine component so that a portion of the isocyanate groups of the isocyanate component reacts with the lignin derivative,
in which the lignin derivative is a lignosulfonate or a kraft lignin or an organosolv lignin or their mixtures;
and the lubricating grease containing lignin derivative has:
55 to 92 weight percent base oil;
5 to 20 weight percent polyurea thickener; and
0.5 to 15 weight percent lignin derivative,
and possibly one or more of the following optional components:
0 to 40 weight percent additives;
0 to 20 weight percent soap thickeners or complex soap thickeners based on calcium, lithium or aluminum salts;
0 to 20 weight percent inorganic thickener;
0 to 10 weight percent solid lubricant.

2. The method according to Claim 1, in which the lignin derivative in the first and/or second base oil is subjected to an elevated temperature greater than 120°C, preferably greater than 170°C and with particular preference greater than 180°C, in particular for at least 30 minutes in each case.

3. The method according to Claim 1 or 2, in which the heating to produce a base grease containing at least polyurea thickener is performed to a temperature greater than 170°C and preferably greater than 180°C in particular for at least 30 minutes in each case.

4. The method according to at least one of the preceding claims, in which the second base oil is chemically the same or chemically different from the second base oil.

5. The method according to at least one of the claims 1 to 4, in which the lignin derivative is added prior to or during the conversion of the amine component with the isocyanate component, preferably prior to heating to 120°C, and is subjected to the step of heating in the at least first base oil.

6. The method according to at least one of the claims 1 to 4, in which the lignin derivative is added after bringing together the amine component with the isocyanate component, preferably if the conversion of the same to a polyurea thickener is essentially completed, and exposure of the lignin derivative to the step of heating in the at least first base oil, in which the lignin derivative is added preferably at above 60°C and in particular above 80°C prior to the step of heating to more than 120°C.

7. The method according to at least one of the preceding claims, in which the amine component has monoaminohydrocarbyl, di- and/or polyaminohydrocarbylene compounds and also possibly contains other compounds which are reactive with isocyanate compounds, such as in particular monohydroxycarbyl, di- or polyhydroxyhydrocarbylene or aminohydroxyhydrocarbylene compounds, in which the hydrocarbyl or the hydrocarbylene group(s) preferably have 6 to 20 carbon atoms in each case, with particular preference 6 to 15 carbon atoms.

8. The method according to at least one of the preceding claims, in which the isocyanate component comprises mono- or polyisocyanates and the polyisocyanates are hydrocarbons with two or more isocyanate groups, preferably in each case with 5 to 20, in particular 6 to 15 carbons and furthermore preferably containing aromatic groups.

9. The method according to at least one of the preceding claims, in which the isocyanate excess is 0.1 to 10 mol percent, preferably 5 to 10 mol percent.

10. The method according to at least one of the preceding claims, in which the base oil has a kinematic viscosity of 20 to 2500 mm²/s, in particular of 40 to 500 mm²/s at 40°C.

11. The method according to at least one of the preceding claims, in which the lubricating grease includes one or more additives selected from one or more of the following groups:
- antioxidants such as amine compounds, phenol compounds, sulfur antioxidants, zinc dithiocarbamate or zinc dithiophosphate;
- high-pressure additives such as organochlorine compounds, sulfur, phosphorus or calcium borate, zinc dithiophosphate, organobismuth compounds;
- C2- to C6-polyols, fatty acids, fatty acid esters or animal or vegetable oils;
- anticorrosion agents such as petroleum sulfonate, dinonylnaphthalene sulfonate or sorbitan esters;
- metal deactivators such as benzotriazole or sodium nitrite;
- viscosity promoters such as polymethacrylate, polyisobutylene, oligo-dec-1-ene and polystyrenes;
- wear-protection additives such as molybdenum dialkyl dithiocarbamate or molybdenum sulfide dialkyl dithiocarbamate, aromatic amines;
- friction modifiers such as functional polymers like oleylamides, organic compounds based on polyethers and amides or molybdenum dithiocarbamate; and
- solid lubricants such as polymer powders like polyamides, polyimides or PTFE, graphite, metal oxides, boron nitride, metal sulfides such as molybdenum disulfide, tungsten disulfide or mixed sulfides based on tungsten, molybdenum, bismuth, tin and zinc, inorganic salts of alkali and alkaline earth metals such as calcium carbonate, sodium and calcium phosphates;
and, these are preferably added to the base grease at temperatures below 100°C, in particular below 80°C, particularly in the cooling phase.

12. A lubricating grease obtainable by a method according to at least one of the preceding claims.

13. The lubricating grease according to Claim 12, comprising:
70 to 92 weight percent of the base oil;
0 to 40 weight percent, in particular 2 to 10 weight percent of the additives;
5 to 20 weight percent of the polyurea thickener;
0.5 to 15 weight percent of the lignin derivatives;
and possibly the following optional components:
0 to 20 weight percent soap thickeners or complex soap thickeners based on calcium, lithium or aluminum salts;
0 to 20 weight percent, in particular 0 to 5 weight percent inorganic thickeners such as bentonite or silica gel; and/or
0 to 10 weight percent, in particular 0.1 to 5 weight percent solid lubricant.

14. A use of the lubricating grease according to Claim 12 or 13 for lubricating at least one universal joint, in particular as part of homokinetic driveshafts, a transmission or a rolling contact or sliding bearing, in particular of a sealed rolling contact bearing.

## Revendications

1. Procédé de fabrication d'une graisse lubrifiante à teneur en dérivé de lignine, comportant les étapes suivantes :
• mise en contact d'un composant amine avec un composant isocyanate dans une première huile de base et conversion de ceux-ci en un épaississant polyurée ;
• chauffage à plus de 120°C pour la fabrication d'une graisse de base contenant au moins un épaississant polyurée et comportant au moins la première huile de base ; et
• refroidissement de la graisse de base ;
dans lequel le procédé comporte l'étape de la mise en contact avec un dérivé de lignine et l'étape consistant à soumettre le dérivé de lignine à une température élevée de plus de 110°C dans la première huile de base et/ou dans une seconde huile de base, et
dans lequel le dérivé de lignine et l'épaississant polyurée ou le composant amine et le composant isocyanate conjointement dans l'huile de base sont soumis à la température de plus de 120°C pendant au moins 30 minutes, et
dans lequel le composant isocyanate est utilisé avec un excès stoechiométrique en groupes isocyanate par rapport aux groupes amine réactifs incluant des groupes OH réactifs éventuels du composant amine, de telle sorte qu'une quantité partielle des groupes isocyanate du composant isocyanate réagisse avec le dérivé de lignine,
dans lequel le dérivé de lignine est un sulfonate de lignine ou une lignine kraft ou un lignine organo-solv ou leurs mélanges ;
et la graisse lubrifiante à teneur en dérivé de lignine présente :
55 à 92 % en poids d'huile de base ;
5 à 20 % en poids d'épaississant polyurée ; et
0,5 à 15 % en poids de dérivé de lignine,
ainsi que, le cas échéant, un ou plusieurs des composants facultatifs suivants :
0 à 40 % en poids d'additifs ;
0 à 20 % en poids d'épaississant savon ou savon complexe à base de sels de calcium, de lithium ou d'aluminium ;
0 à 20 % en poids d'épaississant inorganique ;
0 à 10 % en poids de graisse lubrifiante solide.

2. Procédé selon la revendication 1, dans lequel le dérivé de lignine dans la première et/ou dans la seconde huile de base est soumis à une température élevée de plus de 120°C, de préférence de plus de 170°C, et de façon particulièrement préférée, de plus de 180°C, en particulier pendant au moins 30 minutes dans chaque cas.

3. Procédé selon l'une des revendications 1 ou 2, dans lequel le chauffage pour la fabrication d'une graisse de base contenant au moins un épaississant polyurée a lieu à une température de plus de 170°C et, de préférence, de plus de 180°C, en particulier pendant au moins 30 minutes dans chaque cas.

4. Procédé selon au moins l'une des revendications précédentes, dans lequel la seconde huile de base est chimiquement la même que ou chimiquement différente de la première huile de base.

5. Procédé selon au moins l'une des revendications 1 à 4, dans lequel le dérivé de lignine est ajouté avant ou pendant la conversion du composant amine avec le composant isocyanate, de préférence avant le chauffage à 120°C, et est soumis à l'étape du chauffage dans ladite au moins une première huile de base.

6. Procédé selon au moins l'une des revendications 1 à 4, dans lequel le dérivé de lignine est ajouté après la mise en contact du composant amine avec le composant isocyanate, de préférence lorsque la conversion de ceux-ci en un épaississant polyurée est sensiblement terminée, et l'exposition du dérivé de lignine à l'étape du chauffage dans ladite au moins une première huile de base a lieu avec l'addition du dérivé de lignine de préférence au-dessus de 60°C et en particulier au-dessus de 80°C avant l'étape du chauffage à plus de 120°C.

7. Procédé selon au moins l'une des revendications précédentes, dans lequel le composant amine présente des composés monoaminohydrocarbyle, di- et/ou polyaminohydrocarbylène, et contient en outre, le cas échéant, d'autres composés, lesquels sont aptes à réagir avec des composés isocyanates, comme en particulier des composés monohydroxycarbyle, di- ou polyhydroxyhydrocarbylène ou aminohydroxyhydrocarbylène, le ou les groupes hydrocarbyle ou le ou les groupes hydrocarbylène présentant, de préférence, 6 à 20 atomes de carbone dans chaque cas, de façon particulièrement préférée 6 à 15 atomes de carbone.

8. Procédé selon au moins l'une des revendications précédentes, dans lequel le composant isocyanate présente des mono- ou polyisocyanates et les polyisocyanates sont des hydrocarbures ayant au moins deux groupes isocyanate, de préférence dans chaque cas ayant 5 à 20, en particulier 6 à 15 atomes de carbone et contenant des groupes aromatiques de façon davantage préférée.

9. Procédé selon au moins l'une des revendications précédentes, dans lequel l'excès d'isocyanate s'élève à 0,1 à 10 % en moles, de préférence de 5 à 10 % en moles.

10. Procédé selon au moins l'une des revendications précédentes, dans lequel l'huile de base présente une viscosité cinématique de 20 à 2 500 mm²/s, en particulier de 40 à 500 mm²/s à 40°C.

11. Procédé selon au moins l'une des revendications précédentes, dans lequel la graisse lubrifiante comprend un ou plusieurs additifs choisis parmi un ou plusieurs des groupes suivants :
- agents anti-oxydation, comme les composés aminés, les composés phénols, les anti-oxydants à base de soufre, le dithiocarbamate de zinc ou le dithiophosphate de zinc ;
- additifs haute pression, comme les composés organiques du chlore, le borate de soufre, de phosphore ou de calcium, le dithiophosphate de zinc, les composés organiques du bismuth ;
- polyols en C₂ à C₆, acides gras, esters d'acides gras ou huiles animales ou végétales ;
- agents anti-corrosion, comme le sulfonate de pétrole, le dinonyl naphtalène sulfonate ou les esters de sorbitan ;
- désactivateurs de métaux, comme le benzotriazole ou le nitrite de sodium ;
- agents améliorant la viscosité, comme le polyméthacrylate, le polyisobutylène, l'oligo-déc-1-ène et les polystyrènes ;
- additifs de protection contre l'usure, comme les di-alkyl-dithiocarbamates de molybdène ou les di-alkyl-dithiocarbamates de sulfure de molybdène, les amines aromatiques ;
- agents diminuant le frottement (modificateurs de frottement), comme les polymères fonctionnels comme, par exemple, les oléylamides, les composés organiques à base de polyéthers et d'amides ou le dithiocarbamate de molybdène ; et
- lubrifiants solides, comme par exemple les poudres polymères comme les polyamides, les polyimides ou le PTFE, le graphite, les oxydes métalliques, le nitrure de bore, les sulfures métalliques comme, par exemple, le disulfure de molybdène, le disulfure de tungstène ou les sulfures mixtes à base de tungstène, de molybdène, de bismuth, d'étain et de zinc, les sels inorganiques des métaux alcalins et alcalino-terreux, comme par exemple le carbonate de calcium, les phosphates de sodium et de calcium ;
et ceux-ci sont ajoutés de préférence à la graisse de base à des températures au-dessous de 100°C, en particulier au-dessous de 80°C, en particulier dans la phase de refroidissement.

12. Graisse lubrifiante pouvant être obtenue par un procédé selon au moins l'une des revendications précédentes.

13. Graisse lubrifiante selon la revendication 12, présentant :
70 à 92 % en poids de l'huile de base ;
0 à 40 % en poids, en particulier 2 à 10 % en poids, des additifs ;
5 à 20 % en poids des épaississants polyurées ;
0,5 à 15 % en poids des dérivés de lignine ; ainsi que, le cas échéant, les composants facultatifs suivants :
0 à 20 % en poids des épaississants savons ou savons complexes à base de sels de calcium, de lithium ou d'aluminium ;
0 à 20 % en poids, en particulier 0 à 5 % en poids, d'épaississants inorganiques, comme, par exemple, la bentonite ou le gel de silice ; et/ou
0 à 10 % en poids, en particulier 0,1 à 5 % en poids, de lubrifiant solide.

14. Utilisation de la graisse lubrifiante selon l'une des revendications 12 ou 13, pour la lubrification d'au moins un joint homocinétique, en particulier comme partie d'arbres de transmission homocinétiques, d'une transmission ou d'un palier à roulement et d'un palier lisse, en particulier d'un palier à roulement rendu étanche.
